# EUROPÄISCHE PATENTSCHRIFT

(11) **EP 1 545 275 B1**
(45) Veröffentlichungstag und Bekanntmachung des Hinweises auf die Patenterteilung: **13.02.2008**
(21) Anmeldenummer: 03794680.3
(22) Anmeldetag: 08.09.2003
(51) Int. Cl.: A47G 9/02

(54) **DECKE, VORZUGSWEISE STEPPDECKE**
BLANKET, PREFERABLY A QUILT
COUVERTURE, DE PREFERENCE EDREDON

(30) Priorität: 16.09.2002 AT 13862002
(43) Veröffentlichungstag der Anmeldung: 29.06.2005
(62) Teilanmeldung aus: 07010227.2
(73) Patentinhaber: LENZING AKTIENGESELLSCHAFT, 4860 Lenzing (AT)
(72) Erfinder: EICHINGER, Dieter, A-8280 Fürstenfeld (AT); HAUSSMANN, Friedrich, A-4852 Weyregg (AT); KRÜGER, Peter, 06231 Kötzschau (DE); KÜHL, Norbert, A-4841 Ungenach (AT); SIX, Walter, A-4840 Vöcklabruck (AT)
(74) Vertreter: Kopecky, Helmut
(86) Internationale Anmeldenummer: PCT/AT2003/000259
(87) Internationale Veröffentlichungsnummer: WO 2004/023943

(56) Entgegenhaltungen:
- EP-A- 1 031 653
- WO-A-01/81671
- WO-A-99/16705

## Beschreibung

Die Erfindung betrifft ein Textil, insbesondere eine Decke, vorzugsweise Steppdecke, mit einer in einer Hülle eingeschlossenen bauschigen Füllung.

Eine der Hauptfunktionen eines Textils, wie z.B. einer Decke, ist deren isolierende Wirkung. Wie bei einer Hose, einer Jacke oder bei einem Schianorak im Winter soll die Isolationswirkung ausreichend sein, um den Körper vor Abkühlung zu schützen. Der eigentliche Isolator ist dabei die Luft. Stand der Technik ist bei Kälteschutzbekleidung und Decken, daß Füllmaterialien, wie Daune, Wolle und Polyester, für einen ausreichend großen Luftpolster sorgen. Ein Nachteil des Einsatzes dieser Materialien im Textilbereich ist, daß Steppdecken wie auch Anoraks sehr dick und voluminös sind. Kann nämlich die eingeschlossene Luft nicht ausreichend immobilisiert werden, kommt es zu Konvektionsphänomenen und somit zu einer Reduktion der isolierenden Wirkung.

Der menschliche Körper kontrolliert seinen Wärmehaushalt durch Abgabe von Wasserdampf. Speziell in der Nacht gibt der Körper bei relativ niedriger Körperwärmeproduktion von ca. 85 W immerhin 0,41 Wasserdampf ab. Der Abtransport durch eine Steppdecke oder eine Jacke/Hose etc. ist deswegen so wichtig, weil es sonst zu einem Dampfstau kommen kann. Außerdem werden bei hoher Luftfeuchtigkeit auch die Lebensgrundlagen für Mikroorganismen geschaffen.

Somit spielt die Feuchtespeicherung und in weiterer Folge der Feuchtetransport bei der Beurteilung eines Textils, wie einer Decke, eine enorm wichtige Rolle. Gemäß dem Hautmodell (DIN EN 31092 (02/94) bzw. ISO 11092 (10/93)) werden diese Eigenschaften durch beispielsweise den Wasserdampfdurchgangsindex, Kurzzeitwasserdampfaufuahmefähigkeit und Feuchteausgleichskennzahl charakterisiert.

Steppdecken haben aufgrund der hohen Anschaffungskosten eine Lebensdauer von etwa 5 bis 10 Jahren. Durch Feuchtigkeitsabgabe des Körpers, Wärme und Substanzen, die im Schweiß und sonstigen flüssigen Ausscheidungen enthalten sind, wird das Wachstum von Kleinorganismen, wie z.B. Milben, begünstigt. Hierdurch können Allergien hervorgerufen werden.

Bisher werden daher waschbare Steppdecken angeboten, die bei 60°C gewaschen werden können. Ein Nachteil dabei ist, daß die meisten Haushalte nicht über eine Waschmaschine mit entsprechendem Füllvolumen verfügen und außerdem die Steppdecke durch das Waschen an Weichheit, Bauschkraft, Form und Anschmiegsamkeit verliert. Die Wirksamkeit des Waschens gegen die Milbenbekämpfung ist außerdem umstritten.

Die Erfindung bezweckt die Vermeidung dieser Nachteile und Schwierigkeiten und stellt sich die Aufgabe, einen möglichst dünnen und leichten Wärmeisolator aus Füllfasern und Hüllmaterial zu schaffen, der eine möglichst hohe Feuchteaufnahme- und Feuchtetransportfähigkeit aufweist und welcher aufgrund der Kostenstruktur auch als Einwegtextil eingesetzt werden kann oder vielleicht nur eine Saison, d.h. in etwa ein Jahr, zum Einsatz kommt. Die im Laufe der Zeit sich entwickelnden Mikroorganismenstämme, wie Milben, Pilze oder Bakterien, können mit dem Textil entsorgt werden.

Diese Aufgabe wird erfindungsgemäß durch die Merkmale des Anspruchs 1 gelöst.

Vorteilhafte Ausführungsformen sind in den Unteransprüchen gekennzeichnet.

Durch das immense Aufkommen von Müll ergibt sich eine enorme Umweltbelastung. Isolierende Textilien, wie Steppdecken etc., werden derzeit hauptsächlich mit Polyester, Daune oder Wolle gefüllt bzw. sind in einen Stoff eingehüllt, der entweder aus 100 % Baumwolle, 100 % Polyester oder Mischungen daraus besteht. Ein Recycling dieser Rohstoffe stellt sich als ausgesprochen schwierig dar.

Isolierende Textilien gemäß dem einleitenden Teil der Beschreibung werden bisher primär aus gewebten und gestrickten Stoffen hergestellt, die sehr teuer und aufwendig sind. Dabei wird ein Garn aus Stapelfasern - beispielsweise mittels Ring- oder Rotorspinnverfahren - oder mittels eines Filamentgarnes zu einem Stoff verwebt oder verstrickt. Die Farbgebung des Gebildes kann dabei vor oder nach dem Spinnen, Stricken oder Weben erfolgen. Für die Herstellung eines Kleidungsstückes oder textilen Gebildes (beispielsweise einer Steppdecke) werden Compositkonstruktionen aus Webstoffen und Nonwovens (beispielsweise ein kardiertes Vlies) eingesetzt.

Der Einsatz von Nonwovens im Bekleidungs- und Heimtextilbereich ist bekannt. Diese Artikel haben jedoch den Nachteil, daß sie bisher nur aus Synthesefasern hergestellt wurden. Eine 100 % Cellulosefaser (beispielsweise aus Viskose) war bisher nicht möglich, da Viskose einen Mangel an Festigkeit aufweist. Der Gebrauch ist dadurch eingeschränkt.

Der Einsatz von Nonwovens für Bekleidung ist bekannt aus der EP 1 031 653

Überraschenderweise wurde gefunden, daß Lyocell in entsprechender Faserfeinheit mittels spunlace Technologie hergestellt textile Flächen ergibt, die jenen gewebter Textilien sehr ähnlich sind. Sie weisen eine
- hohe Festigkeitn sowie
- hinreichende Weichheit auf und stellen einen
- großen Feuchtigkeitstransport sicher.

Überraschenderweise wurde auch gefunden, daß die Flächengewichte dieser Nonwovens bis zu 20 g/m² hergestellt werden können und dabei bei weitem unter jenen von traditionellen, d.h. Webstoffen für einen vergleichbaren Einsatz (normalerweise bei 90 bis 100 g/m²), liegen. D.h. es kann mit wenig Fasereinsatz ein Textil hergestellt werden und dies bei überschaubaren Kosten. Feinste traditionelle Gewebe können nur mit sehr hohem Aufwand, d.h. unter Einsatz von feinsten, teuersten Garnen und bei produktivitätsarmen Webeinstellungen, hergestellt werden.

Die Erfindung ist nachfolgend anhand einiger Ausführungsbeispiele näher erläutert. Fig. 1 der Zeichnung veranschaulicht eine Steppdecke in Ansicht, Fig. 2 im Schitt gemäß der Linie II-II.

Eine Steppdecke der erfindungsgemäßen Art ist von Lyocellfasern gebildet. Die Hülle 1 ist ein spunlace nonwoven Vlies aus beispielsweise 0,9 dtex mit einem Flächengewicht von 40 g/m². Die Füllung 2 ist ein Hochbauschvlies aus Lyocellfasern mit z.B. 6,7 dtex, die kardiert und gekrempelt wurden. Die Länge der Lyocellfasern für die Füllung liegt bei 40 bis 70 mm, für die Hülle zwischen 30 und 40 mm. Für die Füllung könnten auch Faserbällchen aus diesen beschriebenen Lyocellfasem zum Einsatz kommen.

In nachstehender Tabelle sind unterschiedliche Füllungen in jeweils gleichen Baumwollhüllen hinsichtlich ihrer Eigenschaften untereinander verglichen, wobei die physiologischen Daten gemäß dem Hauptmodell gemäß DIN EN 31092 (02/94) bestimmt wurden. Es handelt sich um die Rct-Werte.

**Tabelle I**

| **Muster** | **Füllung** | **d mm** | **F g/m²** | **Rct 10³ m²k/W** | **Rct/d 10³ (m²k/W)/mm** |
|---|---|---|---|---|---|
| 1 | Lyocell 6,7 dtex | 30 | 550 | 757 | 25,2 |
| 3 | 50 % Lyocell/50 % Polyester | 25 | 286 | 575 | 23,0 |
| 2 | Wolle | 35 | 466 | 754 | 21,5 |
| 5 | Daune | 75 | 468 | 1434 | 19,1 |
| 4 | Polyester | 50 | 378 | 791 | 15,8 |

Aus dieser Tabelle ist erkennbar, daß Lyocellfasern mit 6,7 dtex (Muster 1) bezogen auf die Dicke die besten und Polyester (Muster 4) die schlechtesten Isolierwerte erbringen. Durch die Zumischung von Polyester zu Lyocell (Muster 3: 50 %/50 %) verschlechtert sich der Isolierwert proportional. 100 % Daune (Muster 5) und Wolle (Muster 2) schneiden schlechter ab als eine solche Mischung (Muster 3).

Die Isolierwerte gemäß Tabelle I sind in Fig. 3 graphisch veranschaulicht.

In der nachstehenden Tabelle II sind die Muster 1, 4 und 5 der Tabelle I mit Füllungen, gebildet aus Lyocell-Microfaser, also einer Lyocellfaser mit einem Titer unter 1,0 dtex, verglichen. Die Werte der Muster 1, 6 und 7 sind in Fig. 4 graphisch dargestellt.

**Tabelle II**

| **Muster** | **Füllung** | **d mm** | **F g/m²** | **Rct 10³ m²k/W** | **Rct/d 10³ (m²k/W)/mm** |
|---|---|---|---|---|---|
| 1 | Lyocell 6,7 dtex | 30 | 550 | 757 | 25,2 |
| 4 | Polyester | 50 | 378 | 791 | 15,8 |
| 5 | 50 % Lyocell/50 % Polyester | 25 | 286 | 575 | 23,0 |
| 6 | Lyocell MICRO | 15 | 204 | 457 | 30,5 |
| 7 | Lyocell MICRO / Polyester | 30 | 278 | 725 | 24,2 |

Durch den Einsatz von Lyocell-Microfasem können die schon hervorragenden Isolationswerte noch weiter verbessert werden.

In nachstehender Tabelle III sind Steppdecken unterschiedlicher Hüllen und Füllungen miteinander verglichen, wobei die Steppdeckenhöhen jeweils so gewählt wurden, daß die unterschiedlichen Steppdecken gleiche Isolationswerte aufweisen.

**Tabelle III**

| **Hülle** | **Füllung** | **Steppdeckenhöhe [mm]** |
|---|---|---|
| Baumwollgewebe | Daune | 75 |
| Baumwollgewebe | 6,7 dtex Lyocell | 47 |
| Nonwovens aus 0,9 dtex Lyocell 40 g/m² | 6,7 dtex Lyocell | 33 |
| Nonwovens aus 0,9 dtex Lyocell 40 g/m² | 0,9 dtex Lyocell | 28 |

Es ist zu erkennen, daß die beiden in der Tabelle letztgereihten Steppdecken bei gleicher Isolationsleistung bedeutend dünner sind als Daune mit Baumwollgewebe oder Baumwollgewebe mit Lyocellfüllung. Die dünnste Steppdecke ist von Lyocell-Microfaser sowohl für die Hülle als auch für die Füllung gebildet.

In Fig. 5 sind die Steppdeckendicken der in Tabelle III aufgelisteten Steppdecken graphisch veranschaulicht.

Tabelle IV gibt den Wasserdampfdurchgangsindex für unterschiedliche Steppdecken wieder.

**Tabelle IV**

| **Hülle** | **Füllung** | **Wasserdampfdurchgangsindex [imt]** |
|---|---|---|
| Baumwollgewebe | 6,7 dtex Lyocell | 0,58 |
| Satingewebe Lyocell MICRO | 6,7 dtex Lyocell | 0,71 |
| Nonwovens aus 0,9 dtex Lyocell 40 g/m² | 6,7 dtex Lyocell | 0,79 |
| Nonwovens aus 0,9 dtex Lyocell 40 g/m² | 0,9 dtex Lyocell | 0,87 |

Werden schon mit Lyocell als Füllfaser in der Baumwollhülle gute Werte für den Wasserdampfdurchgangsindex erzielt, können diese durch den Einsatz eines Lyocell Satingewebes um 22 % verbessert werden. Mit einem Lyocell spunlace-nonwoven Vlies erhöht sich der Wert überraschenderweise um 36 % und mit Lyocell Micro als Füllfaser erzielt man den Spitzenwert, nämlich eine 50 %ige Steigerung.

Überraschenderweise hat sich gezeigt, daß durch den Einsatz von nonwoven Hüllen phantastische Wasserdampfdurchgangs-Indexwerte erzielt werden können.

Die Erfindung läßt sich für alle Textilien anwenden, bei denen eine isolierende Wirkung bei hohem Feuchtigkeitstransport und Leichtheit verlangt wird, wie z.B. Bettwaren aller Art, Steppdecken, Kissen, Polster, Matratzenauflagen, sowie für Bekleidungen, wie Jacken und Hosen, Überhosen, Anoraks etc. Die Füllungen können von kardierten Vliesen, aber auch von Faserbällchen aus Lyocell oder Mischungen daraus oder auch als kostengünstige Variante aus lose eingebrachten, z.B. in die Hülle eingeblasenen Lyocellfasern gebildet sein. Für spezielle Einsatzgebiete können für die Füllung die Lyocellfasern gemischt werden mit Daunen und/oder Polymilchsäurefasern und/oder Celluloseacetatfasern und/oder Sojabohnenfasern.

Weiters kann die Hülle aus einem Mehrschichtvlies zur Erhöhung seiner Festigkeit bestehen.

## Patentansprüche

1. Textil, insbesondere Decke, vorzugsweise Steppdecke, mit einer in einer Hülle (1) eingeschlossenen bauschigen Füllung (2), **dadurch gekennzeichnet, dass** sowohl die Hülle (1) als auch die Füllung (2) Lyocellfasern umfassen, wobei die Hülle (1) als Vlies und die Füllung (2) als Highloftvlies oder Faserbällchen oder als in die Hülle (1) eingebrachte, wie eingeblasene, Lyocellfasern ausgebildet sind, und wobei die Lyocellfasern für die Hülle eine Länge von 20 bis 60 mm und einen Titer von 0,9 bis 1,7 dtex aufweisen, und die Hülle ein Flächengewicht von 20 bis 120 gr/m² aufweist.

2. Textil nach Anspruch 1, **dadurch gekennzeichnet, dass** die Lyocellfasern für die Hülle (1) eine Länge von 30 bis 40 mm aufweisen.

3. Textil nach Anspruch 1 oder 2, **dadurch gekennzeichnet, dass** die Lyocellfasern für die Füllung (2) eine Länge von 5 bis 100 mm, vorzugsweise 20 bis 70 mm, aufweisen.

4. Textil nach einem oder mehreren der Ansprüche 1 bis 3, **dadurch gekennzeichnet, dass** die Lyocellfasern für die Hülle (1) einen Titer von 0,9 bis 1,3 dtex aufweisen.

5. Textil nach einem oder mehreren der Ansprüche 1 bis 4, **dadurch gekennzeichnet, dass** die Lyocellfasern für die Füllung (2) einen Titer von 0,7 bis 8 dtex, vorzugsweise 0,9 bis 7 dtex, aufweisen.

6. Textil nach einem oder mehreren der Ansprüche 1 bis 5, **dadurch gekennzeichnet, dass** die Hülle (1) ein Flächengewicht von 30 bis 50 gr/m², aufweist.

7. Textil nach einem oder mehreren der Ansprüche 1 bis 6, **dadurch gekennzeichnet, dass** die Füllung (2) im gestauchten Zustand eine Dicke bis zu 100 mm, vorzugsweise 5 bis 40 mm, aufweist.

8. Textil nach einem oder mehreren der Ansprüche 1 bis 7, **dadurch gekennzeichnet, dass** die Lyocellfasern für die Hülle (1) parallelisiert und gebauscht sind, vorzugsweise gekrempelt sind.

9. Textil nach einem oder mehreren der Ansprüche 1 bis 8, **dadurch gekennzeichnet, dass** die Lyocellfasern für die Hülle (1) wasserstrahlverfestigt oder vemadelt sind.

10. Textil nach einem oder mehreren der Ansprüche 1 bis 8, **dadurch gekennzeichnet, dass** die Lyocellfasern für die Hülle (1) chemisch oder thermisch verfestigt sind.

11. Textil nach einem oder mehreren der Ansprüche 1 bis 10, **dadurch gekennzeichnet, dass** die Lyocellfasern für die Füllung (2) kardiert und gekrempelt sind.

12. Textil nach einem oder mehreren der Ansprüche 1 bis 11, **dadurch gekennzeichnet, dass** die Lyocellfasem für die Füllung (2) chemisch oder thermisch verfestigt sind.

13. Textil nach einem oder mehreren der Ansprüche 1 bis 12, **dadurch gekennzeichnet, dass** die Füllung (2) zusätzlich zu den Lyocellfasem mit Daunen und/oder Polymilchsäurefasern und/oder Celluloseacetatfasern und/oder Sojabohnenfasern vermischt sind.

14. Textil nach Anspruch 13, **dadurch gekennzeichnet, dass** zumindest 50% des Gewichts der Füllung (2) von Lyocellfasem gebildet ist

15. Textil nach einem oder mehreren der Ansprüche 1 bis 14, **dadurch gekennzeichnet, dass** die Hülle (1) aus einer Mischung von Lyocellfasem und Polymilchsäurefasern und/oder Celluloseacetatfasern und/oder Sojabohnenfasern gebildet ist

16. Textil nach Anspruch 15, **dadurch gekennzeichnet, dass** die Hülle (1) gewichtsmäßig zumindest aus 50% Lyocellfasern gebildet ist

17. Textil nach einem oder mehreren der Ansprüche 1 bis 16, **gekennzeichnet durch** eine weitere äußere Strapazhülle.

## Claims

1. A textile, in particular a blanket, preferably a quilt, comprising a bulky filling (2) embedded in a cover (1), **characterized in that** both the cover (1) and the filling (2) comprise Lyocell fibres, with the cover (1) being shaped as a fleece and the filling (2) being shaped as a high-loft fleece or as fibre balls or as Lyocell fibres introduced, as if blown, into the cover (1), and wherein the Lyocell fibres for the cover exhibit a length of from 20 to 60 mm and a titre of from 0.9 to 1.7 dtex and the cover exhibits a mass per unit area of from 20 to 120 gr/m².

2. A textile according to claim 1, **characterized in that** the Lyocell fibres for the cover (1) exhibit a length of from 30 to 40 mm.

3. A textile according to claim 1 or 2, **characterized in that** the Lyocell fibres for the filling (2) exhibit a length of from 5 to 100 mm, preferably from 20 to 70 mm.

4. A textile according to one or several of claims 1 to 3, **characterized in that** the Lyocell fibres for the cover (1) exhibit a titre of from 0.9 to 1.3 dtex.

5. A textile according to one or several of claims 1 to 4, **characterized in that** the Lyocell fibres for the filling (2) exhibit a titre of from 0.7 to 8 dtex, preferably from 0.9 to 7 dtex.

6. A textile according to one or several of claims 1 to 5, **characterized in that** the cover (1) exhibits a mass per unit area of from 30 to 50 gr/m².

7. A textile according to one or several of claims 1 to 6, **characterized in that** the filling (2) in the compressed state exhibits a thickness of up to 100 mm, preferably from 5 to 40 mm.

8. A textile according to one or several of claims 1 to 7, **characterized in that** the Lyocell fibres for the cover (1) are parallelized and billowed, preferably carded.

9. A textile according to one or several of claims 1 to 8, **characterized in that** the Lyocell fibres for the cover (1) are water-jet solidified or needled.

10. A textile according to one or several of claims 1 to 8, **characterized in that** the Lyocell fibres for the cover (1) are solidified chemically or thermally.

11. A textile according to one or several of claims 1 to 10, **characterized in that** the Lyocell fibres for the filling (2) are carded and combed.

12. A textile according to one or several of claims 1 to 11, **characterized in that** the Lyocell fibres for the filling (2) are solidified chemically or thermally.

13. A textile according to one or several of claims 1 to 12, **characterized in that**, in addition to the Lyocell fibres, the filling (2) is mixed with down and/or polylactic acid fibres and/or cellulose acetate fibres and/or soybean fibres.

14. A textile according to claim 13, **characterized in that** at least 50% of the weight of the filling (2) is produced by Lyocell fibres.

15. A textile according to one or several of claims 1 to 14, **characterized in that** the cover (1) is formed from a mixture of Lyocell fibres and polylactic acid fibres and/or cellulose acetate fibres and/or soybean fibres.

16. A textile according to claim 15, **characterized in that** the cover (1), in terms of its weight, is formed from at least 50% Lyocell fibres.

17. A textile according to one or several of claims 1 to 16, **characterized by** a further outer hard-wearing cover.

## Revendications

1. Textile, en particulier couverture, de préférence, édredon, avec un remplissage (2) bouffant, enfermé dans une housse (1), **caractérisé en ce que**, tant la housse (1), qu'également le remplissage (2) comprennent des fibres en Lyocell, la housse (1) étant réalisée sous forme de matelas intissé, et le remplissage (2) étant réalisé sous forme de matelas intissé Highloft ou de boulettes de fibres, ou bien de fibres en Lyocell, insérées dans la housse (1), telles que gonflées, et les fibres en Lyocell pour la housse présentant une longueur de 20 à 60 mm et un titre de 0,9 à 1,7 dtex, et la housse présentant un poids surfacique de 20 à 120 g/m².

2. Textile selon la revendication 1, **caractérisé en ce que** les fibres en Lyocell, pour la housse (1), présentent une longueur de 30 à 40 mm.

3. Textile selon la revendication 1 ou 2, **caractérisé en ce que** les fibres en Lyocell, pour le remplissage (2), présentent une longueur de 5 à 100 mm, de préférence de 20 à 70 mm.

4. Textile selon l'une ou plusieurs des revendications 1 à 3, **caractérisé en ce que** les fibres en Lyocell, pour la housse (1), présentent un titre de 0,9 à 1,3 dtex.

5. Textile selon l'une ou plusieurs des revendications 1 à 4, **caractérisé en ce que** les fibres en Lyocell, pour le remplissage (2), présentent un titre de 0,7 à 8 dtex, de préférence de 0,9 à 7 dtex.

6. Textile selon l'une ou plusieurs des revendications 1 à 5, **caractérisé en ce que** la housse (1) présente un poids surfacique de 30 à 50 g/m².

7. Textile selon l'une ou plusieurs des revendications 1 à 6, **caractérisé en ce que** le remplissage (2), à l'état tassé, présente une épaisseur allant jusqu'à 100 mm, de préférence de 5 à 40 mm.

8. Textile selon l'une ou plusieurs des revendications 1 à 7, **caractérisé en ce que** les fibres en Lyocell, pour la housse (1), sont rendues parallèles et gonflées, de préférence sont débourrées.

9. Textile selon l'une ou plusieurs des revendications 1 à 8, **caractérisé en ce que** les fibres en Lyocell, pour la housse (1), sont compactées au jet d'eau ou aiguilletées.

10. Textile selon l'une ou plusieurs des revendications 1 à 8, **caractérisé en ce que** les fibres en Lyocell, pour la housse (1), sont compactées par voie chimique ou thermique.

11. Textile selon l'une ou plusieurs des revendications 1 à 10, **caractérisé en ce que** les fibres en Lyocell, pour le remplissage (2), sont débourrées et cardées.

12. Textile selon l'une ou plusieurs des revendications 1 à 11, **caractérisé en ce que** les fibres en Lyocell, pour le remplissage (2), sont compactées par voie chimique ou thermique.

13. Textile selon l'une ou plusieurs des revendications 1 à 12, **caractérisé en ce que** le remplissage (2), en plus des fibres en Lyocell, est mélangé à du duvet et/ou à des fibres d'acide polylactique et/ou à des fibres d'acétate de cellulose et/ou à des fibres de fèves de soja.

14. Textile selon la revendication 13, **caractérisé en ce qu'**au moins 50 % du poids du remplissage (2) est formé par des fibres en Lyocell.

15. Textile selon l'une ou plusieurs des revendications 1 à 14, **caractérisé en ce que** la housse (1) est formée d'un mélange de fibres en Lyocell et de fibres en acide polylactique et/ou de fibres d'acétate de cellulose et/ou de fibres de fèves de soja.

16. Textile selon la revendication 15, **caractérisé en ce que** la housse (1), formée pondéralement d'au moins 50 % de fibres de Lyocell.

17. Textile selon l'une ou plusieurs des revendications 1 à 16, **caractérisé par** une autre housse extérieure anti-usure.
